# FASCICULE DE BREVET EUROPEEN

(11) **EP 1 673 495 B1**
(45) Date de publication et mention de la délivrance du brevet: **09.12.2009**
(21) Numéro de dépôt: 04790409.9
(22) Date de dépôt: 14.10.2004
(51) Int. Cl.: D01F 6/70, D01D 5/253, D01D 5/06

(54) **PROCEDE ET INSTALLATION POUR LA FABRICATION D' UN FIL ELASTOMERE MULTIFILAMENTAIRE PLAT**
VERFAHREN UND ANLAGE ZUR HERSTELLUNG EINES GLATTEN MULTIFILAMENTELASTOMERFADENS
METHOD AND INSTALLATION FOR PRODUCING A FLAT MULTIFILAMENT ELASTOMER THREAD

(30) Priorité: 15.10.2003 FR 0312021
(43) Date de publication de la demande: 28.06.2006
(73) Titulaire: Albis, 20123 Milano (MI) (IT)
(72) Inventeur: BOSCOLO, Galliano, I-Viglano Biellese (BI) (IT)
(74) Mandataire: Matkowska, Franck
(86) Numéro de dépôt international: PCT/EP2004/011553
(87) Numéro de publication internationale: WO 2005/035842

(56) Documents cités:
- WO-A-00/00681
- US-A- 5 007 193
- US-B1- 6 248 197

## Description

### Domaine de l'invention

La présente invention concerne un nouveau procédé de fabrication d'un fil élastomère multifilamentaire à section transversale plate, ainsi, qu'une installation pour la fabrication de ce fil. Le fil élastomère de l'invention est avantageusement utilisé, par exemple mais non exclusivement, dans le domaine de la fabrication d'articles hygiéniques, et en particulier de couches-culottes.

### Art Antérieur

Dans le domaine des articles hygiéniques, et plus particulièrement des couches culottes, il est usuel d'incorporer des fils élastiques dans la structure de l'article. Dans le cas des couches-culottes, des élastiques sont insérés d'une part au niveau de la ceinture et d'autre part au niveau de chaque passage de jambe, afin d'assurer une meilleure étanchéité des barrières fécales de la couche. Ces fils élastiques doivent présenter des caractéristiques de « recovery » suffisantes pour que l'étanchéité obtenue soit optimale. Il est également usuel d'intégrer dans la structure de la couche des fils élastiques en élastomère qui permettent de conférer à la couche, au repos, une forme anatomique de « cuillère ».

Lorsque l'on utilise des fils élastiques traditionnels présentant une section transversale ronde, on constate souvent que la pression exercée par les fils élastiques sur la peau du porteur de la couche est excessive, notamment au niveau des jambes, et occasionne un risque important de marquage de la peau, voire d'irritation et/ou blessure de la peau du porteur. Cet inconvénient est encore plus prépondérant lorsque la couche-culotte est destinée à être au contact d'une peau sensible, tel que notamment une couche-culotte pour bébé.

Dans le but de pallier l'inconvénient ci-dessus, il est ainsi recherché par les fabricants d'articles hygiéniques, et notamment de couches-culottes, de remplacer les fils élastiques à section ronde par des fils élastiques à section plate, ce qui permet avantageusement d'augmenter la surface de contact, et de ce fait de diminuer la pression exercée sur la peau avec la même tension.

Dans le présent texte, et au sens de l'invention, on désigne par fil « plat » ou par fil à section transversale « plate », un fil dont la section transversale présente deux axes principaux: un grand axe désigné ultérieurement largeur (L) (plus grande dimension de la section) et un petit axe désigné ultérieurement épaisseur (e) (plus petite dimension de la section) qui sont sensiblement perpendiculaires. De préférence, et à titre indicatif, on considère qu'un fil présente une section plate au sens de l'invention, lorsque que la largeur (L) est au moins cinq fois supérieure à l'épaisseur (e), et de préférence au moins dix fois supérieure à l'épaisseur (e). A titres d'exemples non exhaustifs, parmi les fils à section transversale plate, on trouve notamment les fils présentant une section transversale sensiblement en forme de rectangle, de trapèze, d'ellipse, d'ovale, ....

A ce jour, on a déjà proposé, notamment dans le brevet délivré aux Etats-Unis sous le numéro US 6 248 197 B1, de réaliser un fil multifilamentaire en matériau élastomère, et notamment en polyuréthane, qui est mis en forme, et qui dans certaines formes de réalisation proposées (voir par exemple figure 3A) présente une section transversale plate. Selon la technique décrite dans cette publication, on fabrique dans une première étape un fil composé de plusieurs filaments juxtaposés en élastomère, et dans une seconde étape, on réalise postérieurement un traitement supplémentaire du fil multifilamentaire constant à chauffer et à presser les filaments, notamment entre des rouleaux adaptés, en sorte de mettre en forme en section transversale le fil multifilamentaire. Plus particulièrement, dans les exemples de réalisation décrits dans la publication précitée, le fil multifilamentaire intermédiaire, avant mise en forme, qui est obtenu à l'issue de la première étape de fabrication précitée est réalisé selon un procédé usuel dit de filage à sec («dry spinning process »).

La demande de brevet internationale WO00/00681 décrit un fil multifilamentaire en élasthanne qui est obtenu par un procédé de filature au mouillé. Selon le procédé décrit, les filaments qui sont extrudés dans le bain de coagulation sont retirés dudit bain au moyen d'un premier rouleau qui est disposé juste au dessus du bain de coagulation (voir notamment exemple 1), et sont ensuite lavés dans un unique bain de lavage équipé de deux rouleaux d'entraînement, en étant enroulés plusieurs fois autour de ces deux rouleaux d'entraînement. Ensuite les filaments sont amenés jusqu'à des rouleaux de séchage, après avoir été comprimés entre le rouleau d'entraînement de sortie et un rouleau presseur. Dans une variante de réalisation, un rouleau presseur additionnel est utilisé pour aplatir les filaments par compression entre ce rouleau presseur et le premier rouleau précité (sortie du bain de coagulation) en sorte d'augmenter de 30% à 40% la largeur du ruban destiné à former le fil multifilamentaire.

### Objectifs de l'invention

La présente invention vise à proposer un nouveau procédé de fabrication d'un fil élastomère à section plate, qui peut être mis en oeuvre à une échelle industrielle.

### Résumé de l'invention

Cet objectif est atteint par le procédé de fabrication d'un fil élastomère multifilamentaire plat, par filage au mouillé, faisant l'objet de la revendication 1. De manière essentielle selon l'invention, pour mettre en forme le fil au cours du procédé de filage au mouillé, on fait passer les filaments en sortie des filières d'extrusion, lorsqu'ils sont encore immergés dans le bain de coagulation, sur un cylindre de mise en forme rotatif qui comporte sur sa périphérie un canal de mise en forme, les filaments étant positionnés les uns par rapport aux autres dans ledit canal de mise en forme en sorte de former la section transversale plate requise.

Le canal de mise en forme est essentiel car il permet de guider et de maintenir latéralement les filaments lors de la mise en forme du fil multifilamentaire plat dans le bain de coagulation. Comparativement à la mise en oeuvre d'un cylindre qui serait lisse (tel que par exemple dans la demande de brevet internationale précitée WO00/00681), on obtient un fil multifilamentaire qui présente une épaisseur plus homogène sur toute sa section, et dont la largeur est contrôlée et reproductible. En outre, la mise en oeuvre de plusieurs canaux de mise en forme sur le cylindre permet d'envisager la fabrication en parallèle d'une pluralité de fils (un fil par canal de mise en forme).

Comparativement au procédé de l'art antérieur décrit dans la publication précitée US 6 248 197 B1, dans le procédé de l'invention la mise en forme à plat du fil multifilamentaire est réalisée dès le stade de la filature, et alors que les filaments n'ont pas été stabilisés dimensionnellement par les opérations traditionnelles de chauffage (séchage et cuisson) du procédé de filature. On évite ainsi une étape supplémentaire de mise en forme.

Plus particulièrement, le procédé de l'invention comporte avantageusement les caractéristiques techniques additionnelles des revendications 2 à 11 prises isolément ou en combinaison les unes avec les autres.

L'invention a également pour objets une installation de filature au mouillé pour la mise en oeuvre du procédé de l'invention, et conforme à l'une quelconque des revendications 12 à 20.

### Brèves description des dessins

D'autres caractéristiques et avantages de l'invention apparaîtront plus clairement à la lecture de la description détaillée ci-après de deux installations pour la production de fils multifilamentaires conforme à l'invention et de plusieurs exemples de réalisation de fils multifilamentaire conformes à l'invention, laquelle description est donnée à titre d'exemple non exhaustif et non limitatif de l'invention, et en référence aux dessins annexés sur lesquels :
- la figure 1 représente de manière schématique une première variante de réalisation d'une installation pour la production de fils multifilamentaires de l'invention,
- la figure 2 est une vue en section du cylindre de mise en forme et du rouleau d'accompagnement qui lui est associé,
- la figure 3 est une vue de dessus du peigne de l'installation de la figure 1 positionné en amont du cylindre de mise en forme,
- la figure 4 est une photographie (prise au moyen d'un microscope optique) de la section d'un fil (référencé A) de l'invention présentant un titrage de 1350 dtex,
- la figure 5 est une photographie (prise au moyen d'un microscope optique) de la section d'un fil (référencé B) de l'invention présentant un titrage de 1450 dtex.
- La figure 6 est une vue en section d'un cylindre de mise en forme permettant d'illustrer un autre profil de gorge de mise en forme, et
- La figure 7 représente de manière schématique une seconde variante de réalisation d'une installation pour la production de fils multifilamentaires de l'invention.

### Description détaillée de l'invention

On a représenté sur la figure 1, une installation qui est conforme à une première variante de réalisation de l'invention, et qui permet la filature au mouillé de fils multifilamentaire en élastomère synthétique et comportant une section transversale plate.

Cette installation comporte des moyens techniques usuels que l'on retrouve dans les installations et procédés connus de filature au mouillé de fils multifilamentaires à section ronde, à savoir :
- un réservoir 1, contenant une quantité appropriée, sous forme d'une solution visqueuse, d'un polymère élastomère (P) extrudable et apte à être filé au mouillé ; ce réservoir est réapprovisionné (conduit d'alimentation 2) avec ledit polymère P, par une unité de production (non représentée) de ce polymère P ;
- une pompe principale 3 ayant pour fonction d'alimenter un ensemble 4 de pompe de dosage 4a avec le polymère P contenu dans le réservoir 1.
- une unité T1 d'extrusion/coagulation permettant la fabrication en continu d'un fil multifilamentaire (F)
- une pluralité d'unité de lavage successives T2, ... Tn ayant pour fonction de laver le fil multifilamentaire (F),
- une unité 8 de finition communément désignée « WEF » ( « Wet End Finish » ) ayant pour fonction d'appliquer sur le fil F une solution liquide S permettant de lubrifier le fil et de le rendre anti-statique,
- une unité de séchage 9, par exemple du type comportant un four équipé de tambours 9a avec chauffage par vapeur et électricité sur les deux dernier tambours,
- au moins une unité d'étirage 10 suivie d'un unité de cuisson 11 (généralement on utilise plusieurs unités d'étirage/cuisson successives),
- une unité 12 d'enroulage du fil multifilamentaire par exemple sur des bobines.

Parmi l'ensemble des polymères de type élastomère P aptes à être filés au mouillé et connus de l'homme du métier, les polymères préférés pour la fabrication d'un fil multifilamentaire de l'invention sont les polyuréthannes. Plus particulièrement, mais non exclusivement, parmi les polyuréthanes connus, on utilise de préférence ceux qui sont préparés à partir de diisocyanate aromatique, par exemple 4,4'-diphénylméthanediisocyanate (MDI), d'un polyéther linéaire, par exemple polytétraméthylèneether glycol (PTG), et d'un alcool type 1,4 butadienol (1,4 butylène glycol) communément désigné « 40H ».

L'unité d'extrusion/coagulation T1 comporte :
- un ensemble 5 de filières d'extrusion 5a (« spinnerets ») qui sont plongées dans un bain de coagulation 6, et qui sont alimentées en continu et en parallèle avec la quantité requise de solution de polymère P par les pompes de dosage 4a,
- un cylindre 7 de mise en forme du fil, ayant pour fonction d'une part de réunir et de mettre en forme, sous forme d'au moins un fil multifilamentaire plat (F), les filaments (f) qui sont extrudés en parallèle dans le bain de coagulation 6 en sortie des filières 5a, et d'autre part de faire sortir le fil multifilamentaire (F) du bain de coagulation 6.

Le bain de coagulation 6 comporte de manière usuelle de l'eau distillée par exemple à une température de 60°C à 80°C mélangée avec un solvant tel que du DMF dans une quantité appropriée (par exemple avec une concentration de 20%) afin de permettre une complète extraction du solvant (DMF).

Chaque unité de lavage T2 à Tn comporte un réservoir ouvert contenant un bain de lavage formé d'eau distillée par exemple à une température de 40°C à 80°C, et sont équipées de deux rouleaux motorisés R1 et R2 qui sont plongés en partie dans le bain de lavage et qui permettent de faire défiler le fil multifilamentaire (F) à une vitesse prédéterminée dans le bain de lavage.

De manière usuelle, pour le transfert du fil vers l'unité suivante, chaque unité T1,... Tn est équipée en sortie d'un rouleau de transfert motorisé RT1, ... RTn.

Le cylindre 7 de mise en forme du fil est un cylindre motorisé, par exemple en acier inoxydable, comportant au moins une gorge périphérique 7a (une gorge par fil) dans laquelle sont réunis les filaments (f) issus des filières d'extrusion 5a. Cette gorge 7a forme un canal de mise en forme qui s'étend sur toute la périphérie du cylindre 7. En référence à la figure 2, ce canal de mise en forme comporte deux parois latérales 7b en vis-à-vis qui sont de préférence divergentes, en sorte de former un entonnoir facilitant la mise en place des filaments dans le canal de mise en forme et la sortie du fil plat (F) de ce canal de mise en forme.

Dans la variante particulière de la figure 2, le canal de mise en forme présente en section un profil en forme de trapèze. La dimension (a) représente la base de plus grande dimension du trapèze, et correspond à largeur de la face ouverte de la gorge au niveau de la surface du cylindre de mise en forme 7 ; la dimensions (b) représente la base de plus petite dimension du trapèze, et correspond à la largeur du fond de la gorge 7a ; La dimension (c) correspond à la profondeur de la gorge 7a.

La figure 6 illustre à titre d'exemple une autre variante de profil pour le canal de mise en forme 7a.

Les parois latérales 7b du canal de mise en forme 7a permettent de guider et maintenir latéralement les filaments constituant le fil F, et ainsi d'obtenir en sortie du cylindre de mise en forme 7 un fil multifilamentaire (F) dont la largeur est calibrée de manière reproductible, et qui est plus homogène en épaisseur, comparativement par exemple à l'utilisation d'un cylindre lisse. De surcroît, en pratique un cylindre de mise en forme comporte une pluralité de canaux de mise en forme parallèles 7a, permettant la fabrication en parallèle et simultanément de plusieurs fils multifilamentaire plats (F).

Dans les variantes particulières de réalisation illustrées sur les figures 2 et 6, chaque canal de mise en forme 7a est réalisé sous la forme d'une gorge périphérique creusée par usinage dans la surface du cylindre.

Dans une autre variante, le cylindre 7 de mise en forme comprend au moins deux éléments : un cylindre de base lisse (1^{er} élément) recouvert d'un fourreau cylindrique (2^{ème} élément) qui a été enfilé et fixé sur le cylindre de base et qui comporte la ou les gorges périphériques 7a ou équivalent.

En référence à la figure 1, les filaments (f) (sous forme d'un faisceau de filaments) sont amenés par en dessous dans la gorge 7a du cylindre de mise en forme 7 en étant encore plongés dans le bain de coagulation 6, et sont positionnés côte à côte dans la gorge 7a du cylindre 7 et maintenus latéralement par les parois de la gorge 7a en sorte de former le fil multifilamentaire (F). Le fil multifilamentaire (F) plat ainsi formé dans la gorge 7a est ensuite sorti du bain de coagulation 6 par le cylindre de mise en forme 7.

A la périphérie de ce cylindre de mise en forme 7, et en dehors du bain de coagulation 6, est de préférence (mais non nécessairement) monté un organe rotatif d'accompagnement, sous la forme d'un rouleau 7' monté libre en rotation, de plus faible diamètre que le cylindre de mise en forme 7, et qui remplit principalement la fonction suivante: le rouleau d'accompagnement 7' permet de donner, en sortie du cylindre de mise en forme 7, une première tension au fil multifilamentaire (F) de telle sorte que le fil multifilamentaire (F) est appliqué contre la surface de ce cylindre d'accompagnement, ce qui contribue à maintenir la forme plate en section de ce fil. Les filaments du fil multifilamentaire (F) ne sont pas comprimés entre le cylindre de mise en forme 7 et le rouleau d'accompagnement 7'.

De préférence, le rouleau d'accompagnement 7' comporte une surface de type élastomère, et est par exemple constitué d'un cylindre en acier inoxydable revêtu sur sa périphérie d'un revêtement de surface en caoutchouc.

Dans le bain de coagulation, en amont du cylindre de mise en forme 7 sont de manière additionnelle et facultative prévus :
- un peigne 12 comportant deux rangées décalées (figure 3) 12a, 12b de dents 12c, et permettant en amont du cylindre de mise en forme 7 d'assurer un pré-guidage de chaque faisceau de filaments (f) destiné à former un fil multifilamentaire,
- entre les filières d'extrusion 5a et le peigne 12, deux tiges 13a et 13b qui sont de préférence fixes.

Les filaments (f) issus des filières d'extrusion 5a sont, en sortie de filières, rassemblés sous forme d'un faisceau de filaments (un faisceau de filaments (f) étant destiné à former ultérieurement un fil multifilamentaire). Chaque faisceau de filaments (f) passe entre les deux tiges 13a et 13b selon un trajet sensiblement en forme de S à plat. L'homme du métier adaptera judicieusement l'écartement entre ces deux tiges. Ces deux tiges 13a et 13b permettant un premier aplatissement sur les deux faces de chaque faisceau de filaments destiné à former un fil.

Ensuite chaque faisceau de filaments (f) est guidé par le peigne 12 en direction d'une gorge 7a du cylindre de mise en forme 7, en passant entre deux dents de chaque rangée 12a, 12b du peigne 12. En référence à la figure 3, dans un exemple précis de réalisation donné à titre indicatif et non limitatif de l'invention, la distance (d) entre les deux rangées 12a, 12b de dents du peigne 12 valait 17mm, et l'écartement (p) entre deux dents 12c de chaque rangée valait 14mm.

Entre l'ensemble cylindre 7/rouleau d'accompagnement 7' et le premier rouleau de transfert RT1 est en outre interposé un moyen 14 de mise en tension du fil mutifilamentaire dans sa portion ascendante jusqu'au rouleau transfert RT1. Dans l'exemple particulier illustré, ce moyen de mise en tension 14 est composé de trois tiges 14a, 14b, et 14c de faible diamètre, qui sont de préférence fixes. Au besoin, dans une autre variante, ces tiges pourraient être rotatives. Les trois tiges 14a, 14b, 14c sont positionnées et espacées les unes par rapport aux autres de telle sorte que le fil multifilamentaire (F) est dévié selon un trajet segmenté entre le cylindre de mise en forme 7 et le premier rouleau de transfert RT1, ce qui permet d'appliquer sur le fil (F), dans sa portion ascendante, une tension permettant au fil de conserver sa forme aplatie en section transversale. Les tiges 14a à 14b pourraient être remplacées par tout moyen équivalent permettant une mise en tension du fil. Dans une autre variante (non représentée), les tiges 14a à 14c pourraient par exemple être remplacées par un profil de guidage fixe en forme de C, de L ou équivalent.

Dans une autre variante de réalisation de l'invention, il est envisageable de supprimer le rouleau d'accompagnement 7'.

De préférence, mais non nécessairement, dans l'exemple particulier de la figure 1, un moyen de mise en tension rotatif 14' similaire au moyen 14 précédemment décrit est également monté sur le portion ascendante du fil multifilamentaire (F) entre le cylindre R2 de la première l'unité de lavage T2 et le rouleau transfert RT2 entre ladite unité T2 et l'unité de lavage suivante T3.

A la périphérie du premier rouleau de transfert RT1 entre l'unité d'extrusion/coagulation et la première unité de lavage T2 est en outre monté un organe presseur rotatif 15, sous la forme d'un rouleau presseur 15 de faible diamètre, et monté libre en rotation. De préférence, on utilise un rouleau en acier inoxydable revêtu d'un revêtement en caoutchouc. Ce rouleau presseur 15 en combinaison avec le rouleau de transfert RT1 permet d'appliquer sur le fil (F) une pression suffisante qui au minimum permet au fil de conserver sa section plate lors du changement de direction du fil (de sa portion ascendante vers sa portion descendante), voire même d'obtenir un meilleur aplatissement du fil. Aux lieu et place d'un seul rouleau presseur 15, on pourrait utiliser plusieurs (au moins deux) rouleaux presseurs judicieusement disposés à la périphérie du premier rouleau de transfert RT1.

De préférence, en amont de l'unité 8 de finition (WEF) sont montées deux tiges fixes 13'a et 13'b similaires aux tiges 13a et 13b et permettant d'améliorer l'aplatissement du fil multifilamentaire avant les opération de séchage et cuisson.

### Exemples de fils multifilamentaires de l'invention

A titre d'exemples non exhaustifs et non limitatifs de l'invention, deux types de fils multifilamentaires en polyuréthane, référencés ci-après A et B, ont été réalisés au moyen de l'installation de la figure 1 précédemment décrite. Dans les deux cas, il s'agissait de fils composés de filaments en polyuréthane obtenu à partir de MDI, PTG et 40H. Les principales données, relatives à la fabrication et aux propriétés de ces deux exemples de fils multifilamentaire A et B de l'invention, sont résumées dans le tableau (I) ci-après. Dans ce tableau, les paramètres de fonctionnement (températures, taux d'étirage) des unités 9, 10 et 11 respectivement de séchage, d'étirage et cuisson ne sont pas indiqués, car ces paramètres sont fixés de manière usuelle et connue par l'homme du métier, et de surcroît ces paramètres sont identiques pour les deux types de fil A et B. Il convient également de souligner que le chauffage du fil multifilamentaire dans les unités de séchage 9 et de cuisson 10 permet également, mais pas seulement, de fixer le fil.

Dans le tableau (I), les paramètres (17) et (18) sont des valeurs moyennes mesurées sur une pluralité d'échantillons.

Le paramètre (18) [épaisseur moyenne (e)] a été calculé également sur la base de plusieurs échantillons, et est une valeur approximative donnée à titre indicatif afin de comparer l'ordre de grandeur de l'épaisseur avec la largeur en section du fil, étant précisé que l'épaisseur du fil varie plus ou moins sur la section en fonction de la répartition plus ou moins homogène des filaments (f) sur la largeur du fil. A titre d'illustration, sur la figure 5, les valeurs d'épaisseur (e1 ; e2 ; e3) valaient (89,64µm ; 67,33µm ; 77,51µm).

D'une manière générale, pour un même titrage de fil, plus les filaments ont un faible diamètre et sont nombreux, et plus la répartition des filaments sur la largeur (L) du fil est homogène. A titrage donné, pour améliorer la régularité en épaisseur (e), il est donc souhaitable d'augmenter le nombre de filaments et de diminuer leur diamètre.

On notera dans le tableau (I) que l'on fait subir au fil en cours de fabrication un étirage lors de son passage dans la première unité de lavage T2 (vitesse du premier rouleau R1 de T2 de l'ordre de 24 m/min et vitesse du second rouleau R2 de T2 de l'ordre de 42 m/min), soit un ratio d'étirage de l'ordre de 1/1,75. Cet étirage contribue au maintien de la section aplatie du fil mutifilamentaire. De préférence, ce ratio d'étirage est d'une manière plus générale supérieure ou égal à 1 /1,2. Dans sa portée la plus générale, l'invention n'est toutefois pas limitée à cette valeur limite particulière de 1/1,2. Dans d'autres réalisations couvertes par l'invention, le ratio d'étirage pourrait être inférieur à ce ratio de 1/1,2 Ultérieurement, le fil ne subit pas détirage lors de son passage dans les unités de lavage suivantes (T3 à Tn).

| | **TABLEAU (I)** | **Fil A** | **Fil B** |
|---|---|---|---|
| 1 | Titrage (dtex) | 1350 | 1450 |
| 2 | Nombre de filaments (f) /fil (F) | 300 | 300 |
| 3 | Nombre (n) d'unité T1, T2,...Tn | 11 | 11 |
| 4 | Diamètre (en mm) des orifices circulaires de la tête de filière | 0,13 | 0,13 |
| 5 | Diamètre D1 (en mm) du cylindre de mise en forme (7) | 165 | 165 |
| 6 | a (mm) | 12 | 12 |
| 7 | b (mm) | 6 | 6 |
| 8 | c (mm) | 7 | 7 |
| 9 | Vitesse (en m/min) du cylindre de mise en forme (7) | 24,1 | 246 |
| 10 | Diamètre D2 (en mm) du cylindre d'accompagnement (7') | 55 | 55 |
| 11 | épaisseur (en mm) du revêtement caoutchouc du cylindre d'accompagnement (7') | 5 | 5 |
| 12 | Diamètre (en mm) des tiges de tension (14a, 14b, 14c) et des rouleaux (13a, 13b) | 8 | 8 |
| 13 | Diamètre en (mm) des cylindres transfert (RT1 à RTn) et des cylindres (R1) et (R2) | 165 | 165 |
| 14 | Vitesse (en m/min) du premier cylindre transfert (RT1) et du premier rouleau (R1) de T2 | 24,1 | 24,6 |
| 15 | Vitesse (en m/min) des rouleaux transferts (RT2,....RTn) | 41,7 | 41,7 |
| 16 | Vitesse (en m/min) du second rouleau (R2) de T2 et des rouleaux (R1 et R2) des unités T3, ... Tn | 41,7 | 41,7 |
| 17 | Largeur moyenne (L) du fil en section transversale (µm) | 2000 | 2200 |
| 18 | Epaisseur moyenne (e) du fil en section transversale (µm) | 80 | 90 |

On a représenté sur la figure 7 une seconde variante de réalisation d'une installation pour la production de fils multifilamentaires de l'invention. Par soucis de simplification et de clarté, on a conservé les mêmes références pour les éléments qui sont communs aux deux installations des figures 1 et 7.

Les principales différences entre les deux installations de figures 1 et 7 vont à présent être détaillées.

### Dans le bain de coagulation (6)

Dans le bain de coagulation 6, l'installation de la figure 7 comporte trois peignes 12 successifs, et une unique tige 13 (au lieu des deux tiges 13a et 13b sur la figure 1) pour le pré-aplatissement des filaments dans le bain de coagulation, en amont du cylindre de mise en forme 7.

### Entre le cylindre de mise en forme (7) et le premier rouleau de transfert (RT1)

L'installation de la figure 7 ne comporte plus de rouleau d'accompagnement 7'. Le fil multifilamentaire plat (F) est mis en tension en sorte de maintenir sa section transversale plate au moyen de quatre tiges 14a, 14b, 14, 14d (au lieu de trois tiges sur la figure 1). Le rouleau presseur 15 de la figure 1 a été supprimé.

### Dans les unités de lavage T2 à Tn

Le fil multifilamentaire (F) est maintenu en tension dans ses trajets verticaux (ascendant et descendant) entre chaque rouleau de transfert (RT1, RT2, RT3,...) et les rouleaux R1 ou R2 de chaque unité de lavage, en étant dévié au moyen de quatre tiges 14a à 14d (moyen de mise en tension 14').

### Unité (8) de finition « WEF »

L'unité 8 de finition « WEF » a été modifié en sorte d'appliquer sur les deux faces du fil F une solution liquide S permettant de lubrifier le fil et de le rendre anti-statique (mis en oeuvre de deux dispositifs d'application 8a et 8b, de type « kiss roll » de part d'autre du fil multifilamentaire).

### Séchage (9)-Etirage (10)-Cuisson (11)-Enroulement(12)

Après l'unité de finition 8, l'installation de la figure 7 est identique à l'installation de la figure 1. Par soucis de simplification, sur la figure 7, les unités d'étirage 10, cuisson 11, et enroulement 12, n'ont pas été représentées.

## Revendications

1. Procédé de fabrication d'un fil élastomère multifilamentaire plat, selon lequel on fabrique ledit fil élastomère multifilamentaire (F) par filage au mouillé, et au cours de la filature au mouillé et avant l'opération de cuisson du fil multifilamentaire, on met en forme le fil mutifilamentaire (F) en sorte de lui conférer une section transversale plate, **caractérisé en ce que** pour mettre en forme le fil, on fait passer les filaments (f) en sortie des filières d'extrusion (5a), lorsqu'ils sont encore immergés dans le bain de coagulation, sur un cylindre de mise en forme (7) rotatif qui comporte sur sa périphérie un canal de mise en forme (7a), les filaments étant positionnés les uns par rapport aux autres dans ledit canal de mise en forme (7a) en sorte de former la section transversale plate requise.

2. Procédé selon la revendication 1 **caractérisé en ce que** chaque canal de mise en forme (7a) du cylindre de mise en forme (7) est réalisé sous la forme d'une gorge (7a).

3. Procédé selon la revendication 1 ou 2 **caractérisé en ce que** chaque canal de mise en forme (7a) comporte deux parois divergentes en vis-à-vis formant entonnoir.

4. Procédé selon l'une quelconque des revendication 1 à 3 **caractérisé en ce que** le cylindre de mise en forme (7) comporte plusieurs canaux de mise en forme (7a), et **en ce qu'**on fabrique simultanément plusieurs fils multifilamentaires (F) en parallèle, à raison d'un fil par canal de mise en forme (7a).

5. Procédé selon l'une quelconque des revendications 1 à 4 **caractérisé en ce qu'**on fait passer le fil multifilamentaire plat (F) dans au moins deux unités de lavages successives (T2,...Tn).

6. Procédé selon l'une quelconque des revendications 1 à 5 **caractérisé en ce qu'**en aval du cylindre de mise en forme (7), on met en tension le fil mutifilamentaire (F) en le déviant en sorte de maintenir la section plate de ce fil.

7. Procédé selon l'une quelconque des revendications 1 à 6 **caractérisé en ce qu'**en sortie de filière d'extrusion (5a), on pré-aplatit les filaments immergés dans le bain de coagulation, en amont du cylindre de mise en forme (7).

8. Procédé selon l'une quelconque des revendications 1 à 7 **caractérisé en ce que** le faisceau de filaments (f) destiné à former le fil mutifilamentaire (2) passe entre les dents (12c) d'au moins un peigne (12) positionné immédiatement en amont du cylindre de mise en forme (7).

9. Procédé selon l'une quelconque des revendications 1 à 8 **caractérisé en ce qu'**on fait subir au fil multifilamentaire un étirage lors de son passage dans la première unité de lavage (T2).

10. Procédé selon la revendication 9 **caractérisé en ce que** l'étirage est d'au moins 1/1,2.

11. Procédé selon l'une quelconque des revendications 1 à 10 **caractérisé en ce que** les filaments (f) constitutifs du fil (F) sont en polyuréthane.

12. Installation de filature au mouillé pour la fabrication d'un fil élastomère multifilamentaire plat, ladite installation comportant un bain de coagulation (6) et des moyens de mise en forme du fil mutifilamentaire (F) permettant de conférer au fil mutifilamentaire (F) une section transversale plate avant l'opération de cuisson du fil, **caractérisée en ce que** lesdits moyens de mise en forme comportent un cylindre de mise en forme (7) rotatif qui est immergé au moins en partie dans le bain de coagulation (6), et qui comprend sur sa périphérie au moins un canal (7a) de mise en forme.

13. Installation selon la revendication 12 **caractérisée en ce que** chaque canal de mise en forme (7a) est réalisé sous la forme d'une gorge périphérique (7a).

14. Installation selon la revendication 12 ou 13 **caractérisée en ce que** chaque canal de mise en forme (7a) comporte deux parois divergentes (7b) en vis-à-vis formant entonnoir.

15. Installation selon l'une quelconque des revendications 12 à 14 **caractérisée en qu'**elle comporte, en aval du cylindre de mise en forme (7), des moyens (14 ; 14') permettant de maintenir la section plate du fil multifilamentaire (F).

16. Installation selon la revendication 15, **caractérisée en ce qu'**elle comporte, après le bain de coagulation (6), au moins une unité de lavage (T2), et un rouleau de transfert (RT1) permettant de transférer le fil multifilamentaire (F) entre le bain de coagulation (6) et l'unité de lavage (T2), et **en ce qu'**elle comporte des moyens (14) permettant de maintenir la section plate du fil multifilamentaire (F) et positionnés entre le cylindre de mise en forme (7) et le rouleau de transfert (RT1).

17. Installation selon la revendication 16 **caractérisé en ce qu'**elle comporte des moyens (14') permettant de maintenir la section plate du fil multifilamentaire (F) et positionnés entre le rouleau de transfert (RT1) et l'unité de lavage (T1).

18. Installation selon l'une quelconque des revendications 15 à 17 **caractérisée en ce qu'**elle comporte plusieurs unité de lavage successives (T2,...Tn), un rouleau de transfert (RT2, RT3,...) entre chaque unité de lavage, et des moyens (14') permettant de maintenir la section plate du fil multifilamentaire (F) et positionnés sur le trajet du fil multifilamentaire entre chaque rouleau de transfert (RT2, RT3,...) et chaque unité de lavage (T2, T3,...).

19. Installation selon l'une quelconque des revendications 12 à 18 **caractérisée en ce qu'**elle comporte, en sortie de filières d'extrusion (5a), des moyens de pré-aplatissement des filaments immergés dans le bain de coagulation (6).

20. Installation selon l'une quelconque des revendications 12 à 19 **caractérisée en ce qu'**elle comporte des moyens (1, 2, 3, 4) permettant d'alimenter des filière d'extrusion (5a) avec du polyuréthane.

## Claims

1. Method for producing a flat multifilament elastomer thread, according to which said multifilament elastomer thread (F) is produced via wet spinning, and during the course of the wet spinning process and before the curing operation of the multifilament thread, the multifilament thread (F) is shaped in such a way as to provide it with a flat cross-section, **characterised in that**, in order to shape the thread, the filaments (f) are passed through the exit of the extrusion dies (5a), when they are still immersed in the coagulation bath, on a rotating forming cylinder (7) that includes on its periphery a forming canal (7a), the filaments being positioned in relation to one another in said forming canal (7a) so as to form the required flat cross-section.

2. Method according to claim 1, **characterised in that** each forming canal (7a) of the forming cylinder (7) is realised in the form of a groove (7a).

3. Method according to claim 1 or 2, **characterised in that** each forming canal (7a) includes two walls extending in opposite directions forming a funnel.

4. Method according to any one of claims 1 to 3, **characterised in that** the forming cylinder (7) includes several forming canals (7a) and **in that** several multifilament threads (F) are produced simultaneously in parallel, at the rate of one thread per forming canal (7a).

5. Method according to any one of claims 1 to 4, **characterised in that** the flat multifilament thread (F) is made to pass through at least two successive wash units (T2, ... Tn).

6. Method according to any one of claims 1 to 5, **characterised in that** downstream of the forming cylinder (7), the multifilament thread (F) is put under tension by diverting it so as to maintain the flat section of this thread.

7. Method according to any one of claims 1 to 6, **characterised in that** at the exit of the extrusion die (5a), the filaments immersed in the coagulation bath are pre-flattened, upstream of the forming cylinder (7).

8. Method according to any one of claims 1 to 7, **characterised in that** the filament bundle (f) intended to form the multifilament thread (2) passes through the teeth (12c) of at least one comb (12) positioned immediately upstream of the forming cylinder (7).

9. Method according to any one of claims 1 to 8, **characterised in that** the multifilament thread is made to undergo a drawing-out process during its passage into the first wash unit (T2).

10. Method according to claim 9, **characterised in that** the drawing-out process is at least 1/1.2.

11. Method according to any one of claims 1 to 10, **characterised in that** the filaments (f) constituting the thread (F) are made out of polyurethane.

12. Installation of a wet spinning process for the manufacturing of a flat multifilament elastomer thread, said installation including a coagulation bath (6) and means for shaping the multifilament thread (F), enabling the multifilament thread (F) to be provided with a flat section prior to the curing operation of the thread, **characterised in that** said shaping means include a rotating forming cylinder (7) that is at least partly immersed in the coagulation bath (6) and that comprises on its periphery at least one forming canal (7a).

13. Installation according to claim 12, **characterised in that** each forming canal (7a) is realised in the form of a peripheral groove (7a).

14. Installation according to claim 12 or 13, **characterised in that** each forming canal (7a) includes two walls (7b) extending in opposite directions forming a funnel.

15. Installation according to any one of claims 12 to 14, **characterised in that** it includes, downstream of the forming cylinder (7), means (14; 14') enabling the flat section of the multifilament thread (F) to be maintained.

16. Installation according to claim 15, **characterised in that** it includes, after the coagulation bath (6), at least one wash unit (T2), and a transfer roller (RT1) enabling the multifilament thread (F) to be transferred between the coagulation bath (6) and the wash unit (T2), and **in that** it includes means (14), which enable the flat section of the multifilament thread (F) to be maintained and which are positioned between the forming cylinder (7) and the transfer roller (RT1).

17. Installation according to claim 16, **characterised in that** it includes means (14'), which enable the flat section of the multifilament thread (F) to be maintained and which are positioned between the transfer roller (RT1) and the wash unit (T1).

18. Installation according to any one of claims 15 to 17, **characterised in that** it includes several successive wash units (T2, ... Tn), a transfer roller (RT2, RT3, ...) between each wash unit, and means (14'), which enable the flat section of the multifilament thread (F) to be maintained and which are positioned on the path of the multifilament thread between each transfer roller (RT2, RT3, ...) and each wash unit (T2, T3, ...).

19. Installation according to any one of claims 12 to 18, **characterised in that** it includes, at the exit of the extrusion dies (5a), means for pre-flattening the filaments immersed in the coagulation bath (6).

20. Installation according to any one of claims 12 to 19, **characterised in that** it includes means (1, 2, 3, 4) enabling extrusion dies (5a) to be supplied with polyurethane.

## Patentansprüche

1. **Verfahren** zum Herstellen eines flachen Multifilamentelastomergarns, wobei das Multifilamentelastomergarn (F) durch Nassspinnen hergestellt wird und im Laufe des Nassspinnens und vor dem Aushärtungsprozess des Multifilamentgarns das Multifilamentgarn (F) so in Form gebracht wird, dass ihm ein flacher Querschnitt verliehen wird, **dadurch gekennzeichnet, dass** zur Formgebung des Garns die Filamente (f) am Austritt von Extrusionsdüsen (5a) dann, wenn sie noch in das Koagulationsbad getaucht sind, auf einen Formgebungsdrehzylinder (7) geführt werden, der an seinem Umfang einen Formgebungskanal (7a) aufweist, wobei die Filamente so zueinander in den Formgebungskanal (7a) positioniert werden, dass der geforderte flache Querschnitt entsteht.

2. Verfahren nach Anspruch 1, **dadurch gekennzeichnet, dass** jeder Formgebungskanal (7a) des Formgebungszylinders (7) in Form einer Nut (7a) ausgeführt ist.

3. Verfahren nach Anspruch 1 oder 2, **dadurch gekennzeichnet, dass** jeder Formgebungskanal (7a) zwei gegenüberliegend divergierende Wände in Trichterform aufweist.

4. Verfahren nach einem der Ansprüche 1 bis 3, **dadurch gekennzeichnet, dass** der Formgebungszylinder (7) mehrere Formgebungskanäle (7a) aufweist und dass mit einem Garn pro Formgebungskanal (7a) gleichzeitig mehrere Multifilamentgarne (F) parallel hergestellt werden.

5. Verfahren nach einem der Ansprüche 1 bis 4, **dadurch gekennzeichnet, dass** das flache Multifilamentgarn (F) in zumindest zwei aufeinanderfolgende Spüleinheiten (T2, ... Tn) geleitet wird.

6. Verfahren nach einem der Ansprüche 1 bis 5, **dadurch gekennzeichnet, dass** dem Formgebungszylinder (7) nachgelagert das Multifilamentgarn (F) unter Spannung gesetzt wird, indem es so abgelenkt wird, dass der flache Querschnitt dieses Garns erhalten bleibt.

7. Verfahren nach einem der Ansprüche 1 bis 6, **dadurch gekennzeichnet, dass** dem Formgebungszylinder (7) vorgelagert am Austritt der Extrusionsdüsen (5a) die in das Koagulationsbad getauchten Filamente vorabgeflacht werden.

8. Verfahren nach einem der Ansprüche 1 bis 7, **dadurch gekennzeichnet, dass** das zum Bilden des Multifilamentgarns (2) bestimmte Filamentbündel (f) zwischen die Zinken (12c) zumindest eines Kamms (12) tritt, der dem Formgebungszylinder (7) unmittelbar vorgelagert positioniert ist.

9. Verfahren nach einem der Ansprüche 1 bis 8, **dadurch gekennzeichnet, dass** das Multifilamentgarn bei seinem Übergang in die erste Spüleinheit (T2) einer Verstreckung ausgesetzt wird.

10. Verfahren nach Anspruch 9, **dadurch gekennzeichnet, dass** die Verstreckung zumindest 1/1,2 beträgt.

11. Verfahren nach einem der Ansprüche 1 bis 10, **dadurch gekennzeichnet, dass** die das Garn (F) bildenden Filamente (f) aus Polyurethan bestehen.

12. Nassspinnanlage zum Herstellen eines flachen Multifilamentelastomergarns, wobei die Anlage ein Koagulationsbad (6) und Mittel zur Formgebung des Multifilamentgarns (F) aufweist, mit denen dem Multifilamentgarn (F) vor dem Aushärtungsprozess des Garns ein flacher Querschnitt verliehen werden kann, **dadurch gekennzeichnet, dass** die Formgebungsmittel einen Formgebungsdrehzylinder (7) aufweisen, der zumindest teilweise in das Koagulationsbad (6) getaucht ist und an seinem Umfang zumindest einen Formgebungskanal (7a) aufweist.

13. Anlage nach Anspruch 12, **dadurch gekennzeichnet, dass** jeder Formgebungskanal (7a) in Form einer Umfangsnut (7a) ausgeführt ist.

14. Anlage nach Anspruch 12 oder 13, **dadurch gekennzeichnet, dass** jeder Formgebungskanal (7a) zwei gegenüberliegend divergierende Wände (7b) in Trichterform aufweist.

15. Anlage nach einem der Ansprüche 12 bis 14, **dadurch gekennzeichnet, dass** sie dem Formgebungszylinder (7) nachgelagert Mittel (14; 14') aufweist, mit denen der flache Querschnitt des Multifilamentgarns (F) aufrechterhalten werden kann.

16. Anlage nach Anspruch 15, **dadurch gekennzeichnet, dass** sie nach dem Koagulationsbad (6) zumindest eine Spüleinheit (T2) sowie eine Überführungswalze (RT1) aufweist, mit welcher das Multifilamentgarn (F) zwischen das Koagulationsbad (6) und die Spüleinheit (T2) geführt werden kann, und dass sie Mittel (14) aufweist, mit denen der flache Querschnitt des Multifilamentgarns (F) aufrechterhalten werden kann und die zwischen Formgebungszylinder (7) und Überführungswalze (RT1) positioniert sind.

17. Anlage nach Anspruch 16, **dadurch gekennzeichnet, dass** sie Mittel (14') aufweist, mit denen der flache Querschnitt des Multifilamentgarns (F) aufrechterhalten werden kann und die zwischen Überführungswalze (RT1) und Spüleinheit (T1) positioniert sind.

18. Anlage nach einem der Ansprüche 15 bis 17, **dadurch gekennzeichnet, dass** sie mehrere aufeinanderfolgende Spüleinheiten (T2, ... Tn), eine Überführungswalze (RT2, RT3, ...) zwischen jeder Spüleinheit sowie Mittel (14') aufweist, mit denen der flache Querschnitt des Multifilamentgarns (F) aufrechterhalten werden kann und die auf der Wegstrecke des Multifilamentgarns zwischen jeder Überführungswalze (RT2, RT3, ...) und jeder Spüleinheit (T2, T3, ...) positioniert sind.

19. Anlage nach einem der Ansprüche 12 bis 18, **dadurch gekennzeichnet, dass** sie am Austritt der Extrusionsdüsen (5a) Mittel zum Vorabflachen der in das Koagulationsbad (6) getauchten Filamente aufweist.

20. Anlage nach einem der Ansprüche 12 bis 19, **dadurch gekennzeichnet, dass** sie Mittel (1, 2, 3, 4) aufweist, mit denen Extrusionsdüsen (5a) mit Polyurethan gespeist werden können.
